# EUROPÄISCHE PATENTSCHRIFT

(11) **EP 0 273 105 B1**
(45) Veröffentlichungstag und Bekanntmachung des Hinweises auf die Patenterteilung: **14.08.1991**
(21) Anmeldenummer: 87112612.4
(22) Anmeldetag: 29.08.1987
(51) Int. Cl.: D06N 5/00

(54) **Verfahren und Anlage zur Herstellung bituminöser Dichtungsbahnen**
Process and plant for manufacturing bituminous sealing webs
Procédé et dispositif pour la fabrication de bandes imperméables de bitume

(30) Priorität: 03.12.1986 DE 3641309
(43) Veröffentlichungstag der Anmeldung: 06.07.1988
(73) Patentinhaber: RÜTGERSWERKE AKTIENGESELLSCHAFT, 60326 Frankfurt (DE)
(72) Erfinder: Rühl, Karl, Dr., D-6350 Bad Nauheim (DE); Vogel, Hans Günther, D-6236 Eschborn (DE); Müller, Kurt, D-6000 Frankfurt (Main) 70 (DE); Sassner, Manfred, D-6369 Nidderau (DE)

(56) Entgegenhaltungen:
- CH-A- 386 084
- US-A- 3 698 980
- US-A- 4 215 160

## Beschreibung

Die Erfindung betrifft ein Verfahren zur Herstellung bituminöser Dichtungsbahnen, insbesondere solcher mit thermisch oder/und mechanisch empfindlicher Verstärkungseinlagen aus Kunststoff, und eine Anlage zur Durchführung dieses Verfahrens.

Bei bituminösen Dichtungsbahnen werden die mechanischen Eigenschaften wie Festigkeit und Bruchdehnung in erster Linie durch die Einlage bestimmt, während Klebkraft, Dichtigkeit und Witterungsbeständigkeit überwiegend eine Funktion der plastischen Beschichtung aus reinem oder mit Kunststoffen und/oder Füllstoffen modifizierten Bitumina ist. Als Einlagen werden Folien, Filze, Vliese, Gewebe, Gewirke, Gestricke und Gitter aus verschiedenen Materialien verwendet, entsprechend den Anforderungen der jeweiligen Verwendung. So enthalten Dampfsperren beispielsweise Folien aus Metall und Dachdichtungsbahnen Verstärkungseinlagen aus Glas- oder Polyesterfaservliesen, Jute-, Glasfaser- oder Polyesterfasergewebe oder Rohfilzpappen. Wegen ihres günstigen Verhaltens bei Bauwerksbewegungen und Rißüberbrückungen werden heute in verstärktem Maße, besonders bei Polymerbitumenbahnen, dehnfähige Verstärkungseinlagen auf der Basis von Kunststoffen verwendet.

Dichtungsbahnen mit solchen Einlagen zeigen aber ähnliche Mängel, wie sie von Kunststoff-Dachbahnen bekannt sind (Kunststoffe im Bau, 1983, Seiten 73 bis 75). Die durch die Fertigung bedingten eingefrorenen Spannungszustände werden bei oder nach dem Verlegen frei. Es kommt zu einer Rückverformung, die ein Schrumpfen der Dichtungsbahn, meist in Längsrichtung, bewirkt. Beim Heißverlegen wird diese Rückverformung durch den heißen Kleber oder die direkte Erwärmung der Bahn ausgelöst. Bei kalter Verlegung tritt die Schrumpfung der Bahn erst bei stärkerer Sonneneinstrahlung auf.

Die Herstellung von bituminösen Dichtungsbahnen auf einer üblichen Dachbahnen-Maschine ist im "Bitumen und Asphalt Taschenbuch", Bauverlag, 5. Auflage, Seiten 96 bis 99, beschrieben. Die Maschine besteht aus einer Vielzahl hintereinander geschalteter Aggregate wie Abwickelbock, Hängevorrichtungen, Imprägniervorrichtungen, Deckmassenauftragsvorrichtungen, Abstreuvorrichtungen, Wendestuhl, Kühlwalzen und Wickelapparatur.

Wenn man davon ausgeht, daß die Bahn mit der Einlage weitgehend nur mittels eines angetriebenen Walzenpaares gefördert wird, so sind beachtliche Zugkräfte erforderlich, um die Bahn durch die verschiedenen Aggregate von dem Auftragen der Deckmassen bis zur Kühlung hindurchzuziehen. Die dabei im warmen Zustand der Bahn hervorgerufene Längenänderung der Einlage aus Kunststoffasern wird auf den Kühlwalzen eingefroren. Die Rückverformung nach dem Verlegen kann dabei zu einer Schrumpfung von 8 cm und mehr je Bahnenlänge führen, was der üblichen Überdeckung entspricht. Dadurch wird eine Nachbesserung erforderlich.

Bei Einlagen aus Glasfasern beträgt die Dehnung bei gleicher Zugspannung weniger als 10 % der einer entsprechenden Einlage aus Polyesterfasern. Daher tritt hier keine ins Auge fallende Schrumpfung der verlegten Bahn auf.

Auf dieser Erkenntnis beruhen die Vorschläge, kombinierte Einlagen aus Glas- und Kunststoffasern zu verwenden (DE-A-27 34 004; DE-U-71 31 660). Unter der Voraussetzung, daß bei der Herstellung der Einlage selbst keine Spannungen eingefroren wurden, kann hierdurch die Dehnung auf der Dachbahnen-Maschine auf ein zulässiges Maß beschränkt werden, wenn die dabei auftretenden Zugkräfte von den Glasfasern aufgenommen werden. Die Kunststoffaser-Einlage muß eine ausreichende Festigkeit und Dehnfähigkeit besitzen um die Bauwerksbewegungen aufnehmen zu können.

Wegen des zusätzlichen Glasfaseranteils sind diese Einlagen schwerer und dicker als die üblicherweise verwendeten, so daß beim Imprägnieren mit einem höheren Bitumenverbrauch zu rechnen ist. Infolge dessen sind die fertigen Bahnen besonders schwer und biegesteif und lassen sich insbesondere bei kalter Witterung nur mühsam verlegen. Dies ist wohl auch der Grund, weshalb sich diese Dichtungsbahnen auf dem Markt nicht durchgesetzt haben.

Mit Polyesterfasern verstärkte Bitumenbahnen sind seit 1960 in Europa und seit 1965 in Deutschland auf dem Markt erhältlich (Roofing Materials Guide, Vol . 8, Seiten 18 bis 29). Seit dieser Zeit besteht also das geschilderte Problem, und es hat, wie oben beschrieben, nicht an Versuchen gefehlt, es zu lösen. Auch die Verwendung vorgereckter Vliese und das Aufstellen spezieller Verlegevorschriften führten zu keiner dauerhaften Lösung.

Es bestand daher die Aufgabe, ein Verfahren zur Herstellung schrumpfarmer Dichtungsbahnen der zur Rede stehenden Art und eine hierfür geeignete Anlage zu entwickeln.

Die Aufgabe wird erfindungsgemäß dadurch gelöst, daß eine bituminöse Membran 13 auf die gekühlte, mitlaufende ebene Stützvorrichtung 7, welche mit flüssigem oder festem Trennmittel 10 verschen ist, mit einer Rakel 12 heiß aufgetragen wird, nach einer Vorkühlung auf diese noch ausreichend klebrige Membran 13 die Verstärkungslage 1 aus dehnfähigem Kunststoff aufgerollt und nach dem Auftragen mindestens einer weiteren bituminösen Schicht 17 und einer Abstreuung 18 oder Kaschieren mit einer Folie die fertige Bahn auf Umgebungstemperatur abgekühlt wird. Als Stützvorrichtung kommen Platten- und Bandförderer infrage, insbesondere aber Kühlbänder.

Kühlbänder haben den Vorteil, daß die bituminöse Membran sowie die anderen bituminösen Schichten nach einem optimalen Temperatur/Zeit-Programm abgekühlt werden können. Auf diese Weise wird nicht nur die Erwärmung der Einlage vermindert. Es wird dadurch ebenfalls möglich, ohne umständliche Transfer-Verfahren (DE-A-23 06 235) bituminöse Membranen aus Schichten unterschiedlicher Zusammensetzung herzustellen, ohne daß sich die Schichten untereinander vermischen oder die Schichtdicken schwanken.

Die Herstellung einer Dichtungsbahn auf einem Kühlband wird in der US-A-4, 215,160 beschrieben. Es handelt sich dabei um eine spezielle Dichtungsbahn aus einer Trägerfolie aus Kunststoff, die mit einer klebrigen bituminösen Masse beschichtet ist. Die Trägerfolie liegt bei der Herstellung der Bahn auf dem Kühlband auf und wird durch den direkten Kontakt soweit gekühlt, daß sie beim Auftragen der heißen bituminösen Masse nicht schmilzt. Um das Erreichen der Schmelztemperatur zu verhindern wird auch vorgeschlagen, die bituminöse Masse übereinander in mehreren dünnen Schichten nacheinander aufzutragen. Das bekannte Verfahren ist jedoch nicht geeignet, Bahnen aus beidseitig mit einer bituminösen Masse beschichteten Einlagen herzustellen. Wegen der weichen klebrigen Masse treten bei der bekannten Bahn auch keine Spannungen auf, die eine Rückverformung beim Verlegen zur Folge haben können.

Auf die auf dem Kühlband liegende Membran wird die Verstärkungseinlage aufgerollt. Das durch Kühlabschnitte unterbrochene Auftragen weiterer bituminöser Schichten erfolgt nacheinander mittels Walzenantrag. Zwischen den Schichten können weitere Einlagen, wie beispielsweise Folien, angeordnet sein, wie dies von verschiedenen Dichtungsbahnen bekannt ist. Anschließend wird die Bahn noch abgestreut oder kaschiert, bevor sie das Kühlband verläßt. Um Zugspannungen zu vermeiden, werden die Antrags- und Kaschier- bzw. Andrückwalzen mit der gleichen Umfangsgeschwindigkeit abgetrieben, die der Fördergeschwindigkeit des Kühlbandes entspricht.

Falls die Unterseite der Dichtungsbahn zusätzlich z. B. mit Talkum bepudert werden soll , ist im Anschluß an das Kühlband ein Wendestuhl vorzusehen. Daran schließt sich die übliche Hängevorrichtung und die Wickelapparatur mit Schneidvorrichtung an.

Hohe Zugspannungen sind aber nicht die einzige Ursache für das Schrumpfen dieser Bahnen. Ein weiterer Grund ist in dem bekannten hohen Ausdehnungskoeffizienten von Kunststoffen zu sehen. Auch hier schafft das erfindungsgemäße Verfahren Abhilfe. Durch Vorkühlen der Membran vor dem Aufrollen der Einlage und Kühlen der einzelnen bituminösen Schichten vor dem Aufbringen der folgenden Schicht oder weiterer Einlagen wird die Wärmedehnung so gering gehalten, daß diese Ursache für das Entstehen eingefrorener Spannungen vermieden wird.

Aus dem gleichen Grund wird auch von der üblichen Tauchimprägnierung mit langen Verweilzeiten abgegangen.

Soweit eine Imprägnierung erforderlich ist, erfolgt sie durch Walzenauftrag oder kurzzeitiges Tauchen mit anschließendem Abquetschen des überschüssigen Bitumens und Luftkühlung.

Das erfindungsgemäße Verfahren und die Vorrichtung können durch geringfügige Änderungen für die Herstellung einer breiten Palette unterschiedlicher Dichtungsbahnen eingesetzt werden, wie anhand der nachfolgenden Beispiele erläutert wird.

### Beispiel 1

Bei der Herstellung einer Schweißbahn wird auf das mit einem Glycerinfilm als Trennmittel versehene Kühlband bei 170 °C mit einer Rakel eine 2 mm dicke Schicht Bitumen 100/25 aufgetragen. Nach dem Abkühlen auf 100 °C wird mit einer Antragswalze eine 1 mm dicke Schicht aus mit ataktischem Polypropylen (APP) modifizierter bituminöser Masse mit einer Temperatur von 160 °C auf die erste Bitumenschicht aufgetragen. Nach Abkühlen der Oberfläche auf 100 °C wird ein Polyesterfaservlies mit einem Flächengewicht von 200 g/m² , das zuvor mit einer APP-modifizierten Bitumenmasse durch Walzenantrag und Abquetschen imprägniert wurde, auf diese bituminöse Membran aufgerollt. Nach einem weiteren Abkühlen auf 60 °C wird mit einer Antragswalze eine 2 mm dicke Deckschicht aus einer mit APP modifizierten bituminösen Masse auf das Vlies aufgetragen und mit Schiefersplitt abgestreut. Nach dem Abkühlen auf 30 °C wird die Bahn über einen Wendestuhl gefahren und auf der Rückseite mit Talkum bepudert, bevor sie in Längen von 5 m aufgewickelt wird. Die Abzugsgeschwindigkeit beträgt dabei 25 m/min. Bei fachgerechter Verlegung auf dem Dach treten keine Schrumpfungen auf.

Als Trennmittel können neben den üblichen Feststoffen alle flüssigen oder pastösen Mittel verwendet werden, die bituminöse Stoffe nicht lösen und deren Siedepunkt oberhalb der Verarbeitungstemperatur der verwendeten bituminösen Stoffe liegt, wie z. B. Glycerin oder Talkumaufschlämmungen. Sie werden auf die Oberfläche des Kühlbandes gesprüht oder gestrichen. Das Band kann auch mit trockenem Talkum bepudert oder mit feinem Sand bestreut werden. Beim Auflegen einer Trennfolie ist ein zusätzlicher Abwickelbock eventuell mit Hängevorrichtung notwendig.

Der Aufbau der Anlage wird anhand der Figur beispielhaft für die Herstellung einer Dachdichtungsbahn mit Polyestereinlage beschrieben, die auf der Unterseite mit Talkum bepudert und auf der Oberseite mit Schiefersplitt abgestreut ist. Die Bahn ist für die vollflächige Verklebung mit Heißbitumen geeignet. Für Bahnen mit anderem Aufbau muß die Anlage mit entsprechenden bekannten Aggregaten umgerüstet werden.

### Beispiel 2

Wie in der Figur dargestellt, wird das Polyesterfaservlies (1) (Flächengewicht 200 g/m²) mit dem Zugwalzenpaar (2) von dem Abwickelbock (3) abgezogen und in die Hängevorrichtung (4) gefördert.

Mit der Antragswalze (5) wird 180 °C heißes Bitumen B200 einseitig aufgetragen und in dem Zugwalzenpaar (6) in das Vlies (1) hineingepreßt, so daß eine ausreichende Imprägnierung erfolgt.

Das Kühlband (7) wird mittels eines Gebläses (8) und Breitschlitzdüsen (9) mit Talkum (10) bepudert. Die Fördergeschwindigkeit des Bandes (7) beträgt 35 m/min. Aus dem Behälter (11) wird die 160 °C heiße mit APP modifizierte bituminöse Deckmasse gleichmäßig auf das Band (7) aufgegeben und mit der Rakel (12) zu einer 1,5 mm dicken Membran (13) ausgestrichen. Nach Abkühlung auf 120 °C wird auf die Membran (13) das imprägnierte Vlies (1) mit der Andrückwalze (14) aufkaschiert, deren Umfangsgeschwindigkeit der Fördergeschwindigkeit entspricht. Nach einem weiteren Abkühlen auf 60 °C wird mit der Antragswalze (15) aus dem Behälter (16) eine 1,5 mm dicke Deckschicht (17) aus 160 °C heißer, mit APP modifizierter bituminöser Deckmasse auf das Vlies aufgetragen. Anschließend wird die Oberfläche mit Schiefersplitt (18) der Körnung 0,5 bis 2 mm aus dem Behälter (19) abgestreut. Der Splitt (18) wird mit der Andrückwalze (20) angedrückt und die ungebundenen Körner entfernt. Nach Abkühlen auf 30 °C wird die Bahn in die Hängevorrichtung (21) gefördert, von wo aus sie von dem Zugwalzenpaar (22) über die Schneidvorrichtung (23) der Wickelapparatur (24) zugeführt wird.

Die Maßänderung der erfindungsgemäß hergestellten Bahn wird in Anlehnung an die DIN 16 937 nach Lagerung bei 80 °C bestimmt und die Ergebnisse mit denen an einer entsprechenden auf einer üblichen Dachbahnen-Maschine hergestellten Bahn verglichen. Die Ergebnisse sind in der nachfolgenden Tabelle gegenübergestellt.

## Patentansprüche

1. Verfahren zur Herstellung bituminöser Dichtungsbahnen **dadurch gekennzeichnet,** daß eine bituminöse Membran (13) auf eine gekühlte, mitlaufende ebene Stützvorrichtung (7), die mit flüssigem oder festem Trennmittel (10) versehen ist, mit einer Rakel (12) heiß aufgetragen wird, nach einer Vorkühlung auf diese noch ausreichend klebrige Membran (13) eine dehnfähige Verstärkungseinlage (1) aus Kunststoff aufgerollt und nach dem Auftragen mindestens einer weiteren bituminösen Schicht (17) und einer Abstreuung (18) oder Kaschieren mit einer Folie die fertige Bahn auf Umgebungstemperatur abgekühlt wird.

2. Verfahren nach Anspruch 1, **dadurch gekennzeichnet,** daß die einzelnen Schichten (13, 1, 17, 18) der Dichtungsbahn auf der gekühlten Stützvorrichtung (7) nacheinander aufgebracht werden, unterbrochen von Kühlabschnitten.

3. Verfahren nach den Ansprüchen 1 und 2, **dadurch gekennzeichnet,** daß die Membran (13) aus mehreren Schichten unterschiedlicher Zusammensetzung aufgebaut wird, wobei die Schichten, unterbrochen durch Kühlabschnitte, nacheinander aufgetragen werden.

4. Verfahren nach Anspruch 1, **dadurch gekennzeichnet,** daß die Verstärkungseinlage (1) durch Anrollen der Imprägniermasse und Abquetschen imprägniert wird.

5. Vorrichtung zur Herstellung bituminöser Dichtungsbahnen nach dem Verfahren gemäß der Ansprüche 1 bis 4 mit Abwickelböcken (3), Zugwalzenpaaren (2,22), Antragswalzen (15), Rakel (12), Andrückwalzen (20), Behältern (11,16,19), Hängevorrichtungen (4,21) Wickelapparatur (24) und Schneidvorrichtung (23), **dadurch gekennzeichnet,** daß sie eine in Fertigungsrichtung bewegbare, kühlbare ebene Stützvorrichtung (7) enthält.

6. Vorrichtung nach Anspruch 5, **dadurch gekennzeichnet,** daß die Stützvorrichtung (7) ein Kühlband ist.

## Claims

1. A process for producing bituminous sealing sheets, characterized in that a bituminous membrane (13) is applied hot by a wiper (12) onto a cooled, jointly moving flat support device (7) provided with a liquid or solid separating agent (10); after a pre-cooling, an expansible reinforcement insert (1) of plastics material is rolled onto this still sufficiently adhesive membrane (13); and, after the application of at least one further bituminous layer (17) and sprinkling (18) or lamination with a foil, the finished sheet is cooled to ambient temperature.

2. A process according to Claim 1, characterized in that the individual layers (13, 1, 17, 18) of the sealing sheet are applied one after the other, interrupted by cooling stages, on the cooled support device (7).

3. A process according to Claims 1 and 2, characterized in that the membrane (13) is built up from a plurality of layers of different composition, the layers being applied one after the other, interrupted by cooling stages.

4. A process according to Claim 1, characterized in that the reinforcement insert (1) is impregnated by rolling on the impregnation compound and squeezing.

5. A device for producing bituminous sealing sheets in accordance with the process according to Claims 1 to 4, having unwinding brackets (3), pairs of feed rollers (2, 22), application rollers (15), a wiper (12), pressing rollers (20), containers (11, 16, 19), suspension devices (4, 21), winding apparatus (24) and a cutting device (23), characterized in that it comprises a coolable flat support device (7) movable in the direction of production.

6. A device according to Claim 5, characterized in that the support device (7) is a cooling belt.

## Revendications

1. Procédé pour la fabrication de bandes bitumineuses imperméables, caractérisé par le fait qu'une membrane bitumineuse (13) est déposée à chaud, à l'aide d'une racle (12), sur un dis-positif de soutien (7) plan, refroidi, défilent conjointement et muni d'un agent de séparation (10) liquide ou solide ; qu'un renfort intégré extensible (1) en matière plastique est déroulé, après un pré-refroidissement, sur cette membrane (13) encore suffisamment collante ; et que la bande achevée est refroidie jusqu'à la température ambiante, après le dépôt d'au moins une autre couche bitumineuse (17) et d'une substance de saupoudrage (18), ou bien après contreplacage par une feuille.

2. Procédé selon la revendication 1, caractérisé par le fait que les couches individuelles (13, 1, 17, 18) de la bande imperméable sont déposées successivement sur le dispositif de soutien (7) refroidi, ce dépôt étant entrecoupé de séquences de refroidissement.

3. Procédé selon les revendications 1 et 2, caractérisé par le fait que la membrane (13) est constituée de plusieurs couches à compositions différentes, le dépôt desdites couches ayant lieu successivement et étant entrecoupé de séquences de refroidissement.

4. Procédé selon la revendication 1, caractérisé par le fait que le renfort intégré (1) est imprégné par cylindrage de la masse d'imprégnation, et par élimination par compression.

5. Dispositif pour la fabrication de bandes bitumineuses imperméables, conformément au procédé selon les revendications 1 à 4, comprenant des chevalets dérouleurs (3), des paires de cylindres de traction (2, 22), des cylindres préleveurs (15), une racle (12), des cylindres compresseurs (20), des récipients (11, 16, 19), des dispositifs de suspension (4, 21), un appareil enrouleur (24) et un dispositif de sectionnement (23), caractérisé par le fait qu'il renferme un dispositif de soutien (7) plan, pouvant être refroidi et mobile dans le sens de production.

6. Dispositif selon la revendication 5, caractérisé par le fait que le dispositif de soutien (7) est une piste de refroidissement.
